# EUROPÄISCHE PATENTSCHRIFT

(11) **EP 2 248 134 B1**
(45) Veröffentlichungstag und Bekanntmachung des Hinweises auf die Patenterteilung: **22.06.2011**
(21) Anmeldenummer: 09702004.4
(22) Anmeldetag: 15.01.2009
(51) Int. Cl.: G21F 9/28, G21F 9/30

(54) **VERFAHREN ZUR KONDITIONIERUNG RADIOAKTIVER IONENAUSTAUSCHERHARZE**
METHOD FOR CONDITIONING RADIOACTIVE ION EXCHANGE RESINS
PROCÉDÉ POUR LE CONDITIONNEMENT DE RÉSINES ÉCHANGEUSES D'IONS RADIOACTIVES

(30) Priorität: 17.01.2008 DE 102008005336
(43) Veröffentlichungstag der Anmeldung: 10.11.2010
(73) Patentinhaber: Areva NP GmbH, 91052 Erlangen (DE)
(72) Erfinder: GASSEN, Rainer, 90765 Fürth (DE)
(74) Vertreter: Mörtel & Höfner
(86) Internationale Anmeldenummer: PCT/EP2009/050415
(87) Internationale Veröffentlichungsnummer: WO 2009/090209

(56) Entgegenhaltungen:
- EP-A- 0 257 192
- EP-A- 0 522 931
- WO-A-85/00922
- WO-A-94/09904
- GB-A- 2 065 360

## Beschreibung

Die Erfindung betrifft ein Verfahren zur Konditionierung radioaktiver Ionenaustauscherharze. Ionenaustauscherharze, die in der Regel als etwa kugelförmige Partikel vorliegen, werden beispielsweise beim Betrieb kerntechnischer Anlagen dazu verwendet, das Kühlmittel des Primärsystems, also Wasser, zu reinigen. Ziel dieser Reinigung ist die Vermeidung von nicht gewünschten Ablagerungen auf den Oberflächen der Primärkreiskomponenten, die Vermeidung von Korrosionen sowie die Verminderung des Kontaminationsaufbaus im Primärkreislauf der Anlage. Bei dieser Reinigung werden sowohl saure Kationentauscher als auch basische Anionentauscher eingesetzt, wobei erstere Metallkationen und letztere anionische Verbindungen, beispielsweise Metallkomplexe, zurückhalten. Da es sich bei einem Teil der Metalle um Radionuklide handelt, sind verbrauchte bzw. beladene Ionenaustauscher radioaktiver Abfall und müssen einer Zwischen- oder Endlagerung zugeführt werden. Radioaktiv kontaminierte Austauscherharze fallen auch bei der Dekontamination kerntechnischer Anlagen, z.B. bei der Primärkreisdekontamination an. Bei einem solchen Verfahren werden an den Oberflächen der Primärkreiskomponenten vorhandene Metalloxidschichten mit Hilfe von Dekontaminationslösungen abgelöst, wobei die Lösungen während oder nach der Dekontamination über Ionentauscher geleitet werden, um darin enthaltene Aktivität bzw. Metallkationen zu entfernen.

Zur End- oder Zwischenlagerung müssen kontaminierte Ionentauscher, es handelt sich dabei im wesentlichen um organische Harze mit sauren oder basischen Gruppen, konditioniert werden. Unter einer Konditionierung ist dabei allgemein die Überführung eines radioaktiven Abfalls in eine lagerungsfähige Form zu verstehen.

Im Falle kerntechnischer Anlagen werden verbrauchte Ionenaustauscherharze üblicherweise getrocknet und nach einer gewissen Aufbewahrungsdauer bzw. Abklingzeit, in der die Radioaktivität auf einen vorgegebenen Grenzwert abgesunken ist, zum Zwecke der Lagerung in eine feste Matrix eingebettet, beispielsweise einzementiert. Die Einbettung der Ionenaustauscherharze in eine feste Matrix führt zu einer Volumenvermehrung um mehr als das Sechsfache des Harzvolumens. Auf Grund der großen Menge anfallenden Abfalls ergeben sich für den Betreiber eines Kernkraftwerks erhebliche Kosten für die Zwischen- oder Endlagerung. Es wurden daher Konzepte entwickelt, das Volumen der Ionenaustauscherharze zu verringern. Eines dieser Konzepte sieht eine Verbrennung vor. Dies erfordert jedoch aufwändige Filteranlagen, um einen Austritt von Radioaktivität in die Umgebung zu verhindern. Außerdem funktioniert die Verbrennung aufgrund der in den Harzen üblicherweise enthaltenen sauren oder basischen Gruppen nicht besonders gut. Als Alternative werden daher die Metalle und damit die Aktivität mit Hilfe von Säuren bzw. Laugen vollständig von den Harzen entfernt, so dass die Harze wiederverwendet werden können. Die jeweilige Säure bzw. Lauge wird über ein rein organisches, d.h. weder saure noch basische Gruppen enthaltendes und daher leichter verbrennbares Harz geleitet, welches die Metalle (und die Aktivität) adsorptiv bindet. Bei der vollständigen Regeneration der sauren oder basischen Austauscherharze fallen erhebliche Mengen an Säure/Base als Sekundärabfall an, der entsorgt werden muss.

Ein weiteres Konzept sieht eine vollständige Mineralisierung der Austauscherharze vor, bei der nur noch Metallsalze übrigbleiben. Bei einer solchen, beispielsweise aus DE 60 2004 003 464 T2 bekannten Vorgehensweise wird praktisch das gesamte Harz zu Kohlenstoffdioxid und Wasser oxidiert. Dies erfordert sehr große Mengen an Oxidationsmitteln wie Wasserstoffperoxid sowie einen immensen apparate- und verfahrenstechnischen Aufwand, insbesondere für die Reinigung des als Gas vorliegenden Kohlenstoffdioxids.

Aufgabe der Erfindung ist es, ein Verfahren zur Konditionierung kontaminierter Ionenaustauscherharze vorzuschlagen, mit dem im Vergleich zur direkten Einbettung in eine feste Matrix eine Volumenreduzierung verbunden ist und das sich mit geringem Zeit- und Materialaufwand durchführen lässt.

Diese Aufgabe wird durch ein Verfahren nach Anspruch 1 gelöst, nämlich dadurch, dass das Ionenaustauscherharz mit Wasser vermischt und mit Hilfe eines dem Wasser zugesetzten Oxidationsmittels zumindest teilweise in wasserlösliche Bruchstücke zerlegt wird, wobei die entstehende wässerige Lösung mit einem Bindemittel verfestigt wird.. Die durch das Verfahren gegenüber einer Einzementierung fester Harzpartikel erzielte Volumenreduzierung besteht hauptsächlich in dem Übergang von der festen Phase, in der das Harz in Form eines voluminösen Netzwerks von Makromolekülen vorliegt, zu gelösten Bruchstücken dieses Netzwerks. Das Verfahren erfordert im Wesentlichen nicht mehr als einen Behälter zur Durchführung der HarzOxidation und allenfalls noch einen zweiten Behälter für die
Verfestigung. Das zugesetzte Oxidationsmittel bewirkt, dass das Polymer-Netzwerk des Harzes, beispielsweise eines Copolymers aus Vinylbenzol und Divinylbenzol, aufgebrochen wird, wobei wasserlösliche Bruchstücke entstehen. Die Wasserlöslichkeit ergibt sich aus an den Bruchstücken vorhandenen Säure- oder Basengruppen (z.B. Sulfonsäuregruppen bzw. Aminoethylgruppen). Um eine möglichst große Volumenreduzierung zu erreichen, wird die Oxidation vorzugsweise so lange fortgeführt, bis das gesamte oder nahezu das gesamte Harz in Lösung gegangen ist. Das Austauscherharz wird also nur so lange oxidativ behandelt, bis es vorzugsweise vollständig in Form von wasserlöslichen Bruchstücken vorliegt. Die dabei entstehende Menge an Kohlenstoffdioxid ist vergleichsweise gering. Neben Kohlenstoffdioxid kann auch noch ein geringer Anteil an Sauerstoff vorhanden sein, der im Falle der Verwendung von Wasserstoffperoxid als Oxidationsmittel durch Autoxidation entsteht. Wird die Oxidation, nachdem das Harz vollständig in Form wasserlöslicher Bruchstücke vorliegt fortgesetzt, wird der erfindungsgemäße Vorteil in zusehends geringerem Ausmaß erreicht. Erfindungsgemäß wird daher angestrebt, dass ein möglichst großer Teil des im Austauscherharz enthaltenden Kohlenstoffs in Form löslicher Molekülbruchstücke vorliegt, also nicht zu Kohlendioxid und Wasser oxidiert wird. Erfindungsgemäß ist daher ein Oxidationsgrad von weniger als 50 %, vorzugsweise von weniger als 20 % des Kohlenstoffgehaltes des Austauscherharzes vorgesehen. Die jeweils erforderliche Menge lässt sich bei Kenntnis des Kohlenstoffgehalts des Harzes und dessen chemischer Struktur berechnen. Vielfach werden entsprechende Daten des Austauscherharzes nicht zur Verfügung stehen, so dass dann die erforderliche Menge an Oxidationsmittel durch Vorversuche empirisch bestimmbar ist. Die Verfestigung erfolgt auf einfache Weise dadurch, dass die am Ende der Oxidationsbehandlung vorliegende Mischung mit wenigstens der gleichen Masse Zement verrührt wird. Neben Zement können eventuell auch andere Bindemittel wie Wasserglas verwendet werden. Gegenüber der weiter oben erwähnten direkten Einbindung des unbehandelten Ionenaustauscherharzes in Zement, bei der sich eine Volumenzunahme im Vergleich zum ursprünglichen Harz-Schüttvolumen um den Faktor 6 ergibt, wird bei erfindungsgemäßer Vorgehensweise - je nach dem vorliegenden Wasser/Harz-Verhältnis und vom Wasser/Zementwert - ein Faktor von nur 2 bis 4 erreicht. Dieser Faktor kann noch verringert werden, wenn vor der Verfestigung ein Teil des Wassers durch Verdampfen aus der Lösung entfernt wird.

Zement, beispielsweise Portlandzement, enthält meist hohe Anteile an Calciumoxid, das beim Abbindevorgang zusammen mit Silikaten mit dem Anmachwasser die Zementhärtung bewirkende Hydrate bildet. Wenn das Wasser der zu verfestigenden Mischung sauer ist, wird das Calciumoxid aufgelöst und steht für die Hydratbildung und damit für die Zementhärtung nicht mehr zur Verfügung. Um dies zu verhindern, wird bei einer bevorzugten Verfahrensvariante der Mischung eine Base zur Neutralisation von Säuren bzw. zur Anhebung des pH-Werts der Mischung zugesetzt, sodass diese am Ende schwach sauer bis basisch ist. Als Base werden vorzugsweise Erdalkalioxide und -hydroxide eingesetzt.

Die Oxidation der Ionenaustauscherharze kann grundsätzlich mit beliebigen Oxidationsmitteln vorgenommen werden. Vorzugsweise werden aber solche eingesetzt, die bei ihrer Reaktion mit dem Harz keine Reaktionsprodukte bilden, welche das Abbinden des Zements oder eines sonstigen Bindemittels behindern. Als Oxidationsmittel, die diese Eigenschaft haben, werden Wasserstoffperoxid und Ozon eingesetzt. Von Wasserstoffperoxid bleibt lediglich unschädliches Wasser übrig, Ozon wird zu Sauerstoff reduziert, der zum größten Teil aus der Mischung entweicht. Bei der Harzoxidation entstehen CO₂ (das zum größten teil entweicht) und Wasser.

Das Verfahren wurde mit verschiedenen Harzen getestet. Dabei wurde jeweils ein vorgegebenes Harzvolumen (50 ml Schüttvolumen, kugelförmige Partikel, Durchmesser ca. ≤1mm) mit Wasser vermischt und dieser Mischung 30 prozentiges Wasserstoffperoxid (wässrige Lösung) zugegeben bzw. Ozon eingeleitet. Weitere Einzelheiten sind der folgenden Tabelle zu entnehmen:

| Versuch-Nr. | | Wasser | H2O2 | 03 | Temperatur | Auflösezeit |
|---|---|---|---|---|---|---|
| 1 | Harz 1 | 50 ml | 25 ml | - - - | 80 °C | 170 min |
| 2 | Harz 1 | 50 ml | 25ml | - - - | 90 °C | 40 min |
| 3 | Harz 1 | 50 ml | - - - | gasförmig eingeleitet | Raumtemperatur | 60 Stunden |
| 4 | Harz 2 | 50 ml | 25 ml | - - - | 90 °C | 2 Stunden |
| 5 | Harz 3 | 70 ml | 40 ml | - - - | 90 °C | 6 Stunden |
| 6 | Harz 4 | 70 ml | 35 ml | - - - | 90 °C | 5 Stunden |

Bei den Harzen 1 und 2 handelt es sich um relativ gering vernetztes Harz auf Polystyrolbasis mit einem Divinylbenzolanteil von etwa 4 - 6 %. Die Harze 3 und 4 sind stärker vernetzt und weisen einen Divinylbenzolanteil von etwa 8 - 12 % auf. Die Versuche haben gezeigt, dass nicht alle Harze gleichermaßen abbaubar sind. Der Zeitaufwand, um höher vernetzte Harze (Nr. 3 und 4) vollständig aufzulösen ist größer. Für die Zeitdauer ist natürlich auch die Temperatur entscheidend (siehe Versuche Nr. 1 und 2). Eine Beschleunigung der Oxidation lässt sich auch dadurch erreichen, dass das Wasserstoffperoxid in höherer Konzentration zugesetzt wird. Bei der Oxidation mit Ozon wurde dieses mit Hilfe einer Glasfritte gasförmig in die Mischung eingeleitet. Auch mit Ozon wurde eine vollständige Auflösung des Harzes 1 erreicht, wobei dafür allerdings ein Zeitraum von 60 Stunden erforderlich war. In allen Fällen wurde die Mischung nach vollständiger Auflösung der Ionenaustauscherharze mit Zement bei einem Wasser-Zement-Massenverhältnis von 0,5 verfestigt. Das Volumen des entstandenen Zementsteins betrug ca. das zwei- bis dreifache des Harz-Schüttvolumens. In allen Fällen wurde in alkalischer Lösung gearbeitet.

## Patentansprüche

1. Verfahren zur Konditionierung eines radioaktiv kontaminierten Ionenaustauscher-Harzes, bei dem dieses mit Wasser vermischt und mit Hilfe eines dem Wasser zugesetzten Oxidationsmittels zumindest teilweise in wasserlösliche Bruchstücke zerlegt wird, wobei die entstehende wässerige Lösung, gegebenenfalls nach Einengung durch Verdampfen von Wasser, mit einem Bindemittel verfestigt wird.

2. Verfahren nach Anspruch 1,
**dadurch gekennzeichnet,**
**dass** als Bindemittel Zement verwendet wird.

3. Verfahren nach Anspruch 2,
**dadurch gekennzeichnet,**
**dass** der Mischung vor der Verfestigung mit Zement eine Base zugesetzt wird.

4. Verfahren nach Anspruch 3,
**dadurch gekennzeichnet,**
**dass** als Base ein Erdalkalioxid oder -hydroxid verwendet wird.

5. Verfahren nach einem der vorhergehenden Ansprüche,
**gekennzeichnet durch**
die Verwendung von Wasserstoffperoxid oder Ozon als Oxidationsmittel.

6. Verfahren nach einem der vorstehenden Ansprüche,
**dadurch gekennzeichnet, dass**
die Oxidationsbehandlung bei einer gegenüber Raumtemperatur erhöhten Temperatur durchgeführt wird.

7. Verfahren nach Anspruch 6,
**dadurch gekennzeichnet, dass**
die Oxidationsbehandlung bei einer Temperatur zwischen 80°C und 100°C durchgeführt wird.

8. Verfahren nach einem der vorhergehenden Ansprüche,
**dadurch gekennzeichnet,**
**dass** die Menge an Oxidationsmittel so gewählt wird, dass weniger als 50 % des im Austauscherharz enthaltenen Kohlenstoffs zu Kohlendioxid und Wasser oxidiert werden.

9. Verfahren nach einem der Ansprüche 1 bis 7,
**dadurch gekennzeichnet,**
**dass** die Menge an Oxidationsmittel so gewählt wird, dass weniger als 20 % des im Austauscherharz enthaltenen Kohlenstoffs zu Kohlendioxid und Wasser oxidiert werden.

## Claims

1. Method for conditioning a radioactively contaminated ion exchange resin, in which the latter is mixed with water and at least partly broken up into water-soluble fragments with the aid of an oxidizing agent added to the water, the resulting aqueous solution being consolidated with a binder, optionally after concentration by evaporation of water.

2. Method according to Claim 1, **characterized in that** the binder used is cement.

3. Method according to Claim 2, **characterized in that** a base is added to the mixture before the consolidation with cement.

4. Method according to Claim 3, **characterized in that** the base used is an alkaline earth metal oxide or hydroxide.

5. Method according to any of the preceding claims, **characterized by** the use of hydrogen peroxide or ozone as the oxidizing agent.

6. Method according to any of the preceding claims, **characterized in that** the oxidation treatment is carried out at a temperature higher than room temperature.

7. Method according to Claim 6, **characterized in that** the oxidation treatment is carried out at a temperature of from 80°C to 100°C.

8. Method according to any of the preceding claims, **characterized in that** the amount of oxidizing agent is chosen so that less than 50% of the carbon present in the exchange resin is oxidized to carbon dioxide and water.

9. Method according to any of Claims 1 to 7, **characterized in that** the amount of oxidizing agent is chosen so that less than 20% of the carbon present in the exchange resin is oxidized to carbon dioxide and water.

## Revendications

1. Procédé de conditionnement d'une résine échangeuse d'ions présentant une contamination radioactive, dans lequel ladite résine est mélangée à de l'eau et décomposée, à l'aide d'un agent oxydant que l'on ajoute à ladite eau, en fragments qui sont au moins partiellement hydrosolubles, la solution aqueuse ainsi obtenue étant solidifiée avec un liant, le cas échéant après une réduction du volume en faisant évaporer de l'eau.

2. Procédé selon la revendication 1,
**caractérisé en ce que**
l'on utilise, en tant que liant, du ciment.

3. Procédé selon la revendication 2,
**caractérisé en ce que**,
préalablement à la solidification avec du ciment, on ajoute une base au mélange.

4. Procédé selon la revendication 3,
**caractérisé en ce que**
l'on utilise, en tant que base, un oxyde ou hydroxyde alcalino-terreux.

5. Procédé selon l'une des revendications précédentes,
**caractérisé par**
l'utilisation de peroxyde d'hydrogène ou d'ozone en tant qu'agent oxydant.

6. Procédé selon l'une des revendications précédentes,
**caractérisé en ce que**
le traitement d'oxydation est réalisé à une température élevée, par rapport à la température ambiante.

7. Procédé selon la revendication 6,
**caractérisé en ce que**
ledit traitement d'oxydation est réalisé à une température comprise entre 80 °C et 100 °C.

8. Procédé selon l'une des revendications précédentes,
**caractérisé en ce que**
la quantité de l'agent oxydant est choisie de façon à ce que moins de 50 % du carbone contenu dans ladite résine échangeuse est oxydé pour former du dioxyde de carbone et de l'eau.

9. Procédé selon l'une des revendications 1 à 7,
**caractérisé en ce que**
la quantité de l'agent oxydant est choisie de façon à ce que moins de 20 % du carbone contenu dans ladite résine échangeuse est oxydé pour former du dioxyde de carbone et de l'eau.
